# FASCICULE DE BREVET EUROPEEN

(11) **EP 2 546 371 B1**
(45) Date de publication et mention de la délivrance du brevet: **21.12.2016**
(21) Numéro de dépôt: 12176002.9
(22) Date de dépôt: 11.07.2012
(51) Int. Cl.: C22C 5/02, C22F 1/14

(54) **Or gris 18 carats**
Weißgold, 18 Karat
18-carat grey gold

(30) Priorité: 12.07.2011 CH 11652011
(43) Date de publication de la demande: 16.01.2013
(73) Titulaire: Cendres + Métaux SA, 2504 Bienne (CH)
(72) Inventeur: Baltzer, Niklaus, 2504 Biel (CH); Copponnex, Thierry, 74350 Cercier (FR); Huang Guo, Kangping, 2074 Marin (CH); Simonet, Laurence, 2000 Neuchâtel (CH)
(74) Mandataire: P&TS SA (AG, Ltd.)

(56) Documents cités:
- DE-A1- 10 027 605
- JP-A- 6 057 356
- JP-A- 2002 256 360

## Description

### Domaine technique

La présente invention concerne un or gris 18 carats présentant une couleur blanche comparable à celle des ors rhodiés et possédant une bonne aptitude au polissage pour des applications en bijouterie, en horlogerie, en joaillerie, ou pour des instruments d'écriture.

### Etat de la technique

Les alliages d'or gris (également dénommés or blanc) 18 carats se composent habituellement d'or, de cuivre et d'éléments qui ont le pouvoir de blanchir l'or. Ces éléments blanchissants se trouvent souvent dans le groupe VIII du tableau périodique des éléments, comme Ni, Pd, Co et Fe. L'effet blanchissant de certains métaux sur l'or a fait l'objet d'études dès les années 70, tel que décrit dans la référence 1: "Improvement of 18 carat white gold alloys", G.P. O'Connor, Gold Bull. 11, 2 (1978).

Sur le marché actuel, les alliages d'or gris se distinguent en deux catégories: les ors au palladium et les ors au nickel. Le nickel apporte une couleur intéressante et est économiquement avantageux, mais son effet allergisant l'a quasiment proscrit des applications de luxe (bijouterie, horlogerie).

Pour blanchir l'or sans nickel, différentes pistes sont explorées avec leurs inconvénients. Par exemple, on peut augmenter la teneur en éléments platineux. Cette solution est chère et ne permet pas d'obtenir un or assez blanc. Une autre solution consiste à rhodier la surface du produit final. Dans ce cas, une couleur blanche est bien obtenue mais comme il s'agit d'un traitement superficiel, la couche colorée est sensible à l'usure due au frottement et la couleur blanche est susceptible d'être détériorée avec le temps.

Dès 2003, la demanderesse a étudié différents systèmes métallurgiques dans le but de développer un or gris 18 carats. Les alliages étudiés sont basé sur le système Au-Pd avec des éléments additifs habituels tels que Ag, Ga, Zn, Sn, Fe et Rh, mais sans nickel et sans cuivre. Il s'agit d'une composition classique pour un alliage de joaillerie. Dans cette première étude, l'alliage le plus blanc obtenu se compose de 75%Au, 21 %Pd, 2%Ag et 2%Rh. Le Tableau 1 donne les mesures colorimétriques sur l'échelle L*a*b*, selon le modèle C.I.E. 1976, de différentes compositions d'alliages 18cts gris présents sur le marché. La valeur du Yellowness Index (YI), ou indice de jaune, est également précisée. Ce paramètre, calculé à partir des trois coordonnées L*a*b*, est couramment employé pour caractériser la couleur blanche d'un alliage (What is a white gold ? Progress on the issues !", Dr Christopher W. Corti, Santa Fe Symposium Proceedings, May 2005). Sur la base de ce paramètre, le World Gold Council a défini plusieurs grades d'or gris : Non-White (YI>32) ; Off-White (24.5<YI<32) ; Standard-White (19<YI<24.5) ; Premium-White (YI<19).

**Tableau 1**

| **Composition d'alliage** | **L*** | **a*** | **b*** | **YI** | **Situation du marché** |
|---|---|---|---|---|---|
| Au750, Ni155, Cu40,Zn55 | 85 | 0.4 | 5.9 | 12.2 | Produit du marché |
| Au750, Ni50, Pd50, Ag110, Cu40 | 78.2 | 0.7 | 5.9 | 14.1 | Produit du marché |
| Au750, Pd120, Ag40, Cu90 | 80 | 2.8 | 8.2 | 20.6 | Produit courant du marché |
| Au750, Pd120, Ag40, Cu90 ; rhodié | 90 | 1.0 | 2.2 | 5.6 | Produit le plus courant du marché |
| Au750, Pd210, In35, Ga5 | 79 | 1.6 | 6.1 | 15.2 | Produit du marché |
| Au750, Pd210, Ag20, Rh20 | 79.4 | 1.4 | 5.2 | 13.1 | CM prototype 2003, trop cher |

La demanderesse a également étudié le développement d'un or gris dans le système Au-In. Elle a notamment étudié la faisabilité d'une exploitation industrielle de l'alliage Au75In25 comme alliage pour la bijouterie. Selon le diagramme de phases du système Au-In, Au75In25 se trouve dans la zone (Ψ) qui est une phase intermétallique (Au3In2). Cette composition donne à l'alliage une couleur extraordinairement blanche, mais sa structure intermétallique lui confère une très grande fragilité. Cet alliage est malheureusement pratiquement inexploitable. L'ajout d'éléments comme Sn, Al, Zn, Cr et Nb a également été considéré de sorte à obtenir des alliages d'or ternaires 18 carats basés sur le système Au-In. Il a été montré que l'ajout d'un élément comprenant l'un de: Sn, Al, Zn, Cr et Nb engendre cependant, soit une perte de couleur, soit une structure inhomogène, et n'améliore pas suffisamment la ductilité de l'alliage.

Le pouvoir blanchissant du chrome sur l'or est une caractéristique connue qui est citée dans un certain nombre de publications telles que la référence 1, la référence 2: "Mechanical properties of Au-Fe-Cr white gold", T. Suzuki, Y. Kaneko, S. Hashimoto, J. Japan Inst. Metals, Vol. 67, No. 11 (2003); et la référence 3: "White gold alloys for investment casting", M. Poliero, Gold Technology, No 31 (2001). A partir de ce constat, la demanderesse a choisi d'orienter ses recherches vers le système Au-Cr.

L'emploi de Cr pour blanchir l'or (combiné à Ag, Cu, Ni et Fe) a notamment connu de la demande de brevet DE10027605. Ce document décrit des teneurs en Cr n'excédant pas 14% en poids.

La demande de brevet WO2009/092920 cite également l'utilisation de Cr pour blanchir l'or. En particulier, il divulgue la combinaison de l'or à un métal réfractaire des colonnes IVB, VB et VIB de la classification périodique (dont le Cr), sans préciser les teneurs en élément réfractaire.

La demande de brevet JPH0657356 décrit un alliage d'or décoratif contenant, en poids, 75% Au, 15 à 24% d'au moins l'un de Fe et Cr, et 1 à 10% de Ni. L'alliage est soumis à un traitement à une température comprise entre 250 et 500 °C avec une flamme oxydante de sorte à obtenir une couleur allant de jaune, rouge, pourpre, bleu, vert à gris.

Si le pouvoir blanchissant du Cr a déjà été démontré, son emploi est limité étant donné sa miscibilité partielle avec l'or. En effet, si la limite de solubilité du Cr dans l'Au est dépassée, l'alliage devient inhomogène. Les précipités de Cr présents dans la matière détériorent l'aptitude au polissage de l'alliage qui devient alors inexploitable pour une application en bijouterie/horlogerie. La difficulté du développement d'un or gris au Cr consiste alors à introduire des éléments d'alliage additionnels permettant d'augmenter la solubilité du Cr dans l'or, sans altérer la couleur blanche.

### Bref résumé de l'invention

Un but de la présente invention est de proposer un alliage d'or gris 18 carats exempt des limitations des ors gris connus.

Un autre but de l'invention est d'obtenir un alliage d'or 18 carats de couleur blanche, dans la masse, comparable à celle d'un or rhodié, et ayant une bonne qualité de surface après un polissage miroir.

Selon l'invention, ces buts sont atteints notamment au moyen d'un alliage d'or gris comprenant en poids: essentiellement 75% d'or; entre 13% et 17% de Cr; entre 5% et 10% de Pd; et entre 1 % et 5% de Fe.

Dans un mode de réalisation, l'alliage comprend en poids 75% Au, 17%Cr, et 8%Pd. Cet alliage est caractérisé par une couleur L*a*b* ayant la composante L* d'environ 82, la composante a* d'environ 0.56 et la composante b* d'environ 3.7.

Encore dans un autre mode de réalisation, la composition du Cr est comprise entre 13% et 16%; la composition du Pd est comprise entre 5% et 8%; et la composition du Fe est comprise entre 1 % et 4%.

Encore dans un autre mode de réalisation, l'alliage comprend en poids essentiellement 75% Au, essentiellement 15% Cr, essentiellement 7% Pd, et essentiellement 3% Fe. Cet alliage est caractérisé par une couleur La couleur L*a*b* avec une composante L* d'environ 82, une composante a* d'environ 0.45 et une composante b* d'environ 3.0.

La présente divulgation concerne également une pièce d'horlogerie, de bijouterie, de joaillerie ou un instrument d'écriture, comportant au moins un composant réalisé avec l'alliage de l'invention.

Cette solution présente notamment l'avantage par rapport à l'art antérieur d'obtenir un alliage d'or 18 carats permettant d'élaborer des compositions combinant une couleur proche des ors rhodiés et une aptitude au polissage permettant la réalisation de pièces de bijouterie, d'horlogerie, joaillerie, ou d'instruments d'écriture.

### Exemple(s) de mode de réalisation de l'invention

La bonne qualité de surface est directement liée à l'homogénéité de l'alliage. Si l'alliage présente une structure multiphasée, des inhomogénéités apparaîtront en surface du poli-miroir.

Dans un mode de réalisation, un alliage d'or gris 18 carats comprenant en poids: au moins 75% d'or; entre 13% et 23% de Cr; entre 2% et 12% d'au moins un élément choisi parmi: Pd, Fe, Ru, Pt, Co, Ga, Ge, Mn, V, Ni. Dans une variante, la composition du Cr peut être comprise entre 15% et 20% et la composition dudit au moins un élément choisi parmi: Pd, Fe, Ru, Pt, Co, Ga, Ge, Mn, V, Ni est comprise entre 5% et 10%.

Dans un autre mode de réalisation, l'alliage comprend entre 2% et 12% de Pd et au maximum 5% d'au moins un élément choisi parmi: Fe, Ru, Pt, Co, Ga, Ge et Mn. Dans ce cas, la composition du Cr peut être comprise entre 13% et 18%. La composition du Pd peut être comprise entre 5% et 10%.

### Exemple(s) de mode de réalisation de l'invention

La bonne qualité de surface est directement liée à l'homogénéité de l'alliage. Si l'alliage présente une structure multiphasée, des inhomogénéités apparaîtront en surface du poli-miroir.

Dans un mode de réalisation, un alliage d'or gris 18 carats comprenant en poids: au moins 75% d'or; entre 13% et 23% de Cr; entre 2% et 12% d'au moins un élément choisi parmi: Pd, Fe, Ru, Pt, Co, Ga, Ge, Mn, V, Ni. Dans une variante, la composition du Cr peut être comprise entre 15% et 20% et la composition dudit au moins un élément choisi parmi: Pd, Fe, Ru, Pt, Co, Ga, Ge, Mn, V, Ni est comprise entre 5% et 10%.

Dans un autre mode de réalisation, l'alliage comprend entre 2% et 12% de Pd et au maximum 5% d'au moins un élément choisi parmi: Fe, Ru, Pt, Co, Ga, Ge et Mn. Dans ce cas, la composition du Cr peut être comprise entre 13% et 18%. La composition du Pd peut être comprise entre 5% et 10%.

Encore dans un autre mode de réalisation, l'alliage comprend en outre au maximum 1 % d'un élément choisi parmi les éléments affineurs: Ir, Rh, Re, W, Mo, parmi les éléments neutres: Nb, Ta, Ni, V, Ti, Zn, et parmi les éléments désoxydants: Zr, Si et B. Ici, l'expression "éléments neutre" signifie des éléments qui n'ont pas d'effet notable sur les principales caractéristiques de l'alliage tel que décrit ci-dessus et comprenant ces éléments neutres.

De façon encore préférée, l'alliage d'or gris 18 carats comprend en poids: au moins 75% Au, essentiellement 17%Cr, et essentiellement 8%Pd.

L'effet blanchissant du Pd est largement employé dans les ors gris 18 carats conventionnels. Aussi, le Cr présentant une solubilité importante dans le Pd, cet élément a été introduit en tant qu'élément d'addition secondaire dans différentes proportions afin d'améliorer l'homogénéité de la matière. L'emploi de cet élément permet, en effet, de maintenir des teneurs élevées en Cr sans altérer la couleur blanche. L'aptitude au polissage s'est vue améliorée mais n'est pas optimale car des précipités de Cr sont parfois présents dès la coulée. Dans ce système Au-Cr-Pd, la composition la plus favorable contient essentiellement 17% Cr et essentiellement 8% Pd (voir Tableau 2).

Le système Au-Cr-Pd-Fe a également été étudié. Dans ce système, le Fe présente en effet une solubilité importante dans le Cr et le Pd à haute température. De plus, c'est un élément connu pour blanchir l'or (voir références 2 et 3). La substitution de quelques pourcents massiques de Cr au profit du Fe a permis d'améliorer notablement l'homogénéité de la matière et ainsi l'aptitude au polissage, tout en conservant une couleur très intéressante.

Dans un autre mode de réalisation, l'alliage d'or gris 18 carats comprend en poids: au moins 75% d'or; entre 13% et 17% de Cr; entre 5% et 10% de Pd; et entre 1 % et 5% de Fe. De façon préférée, la composition du Cr est comprise entre 13% et 16%; et la composition du Pd est comprise entre 5% et 8%. De façon encore préférée, l'alliage d'or comprend en poids: au moins 75 % Au, essentiellement 15% Cr, et essentiellement 7% Pd et essentiellement 3% Fe. Ce dernier alliage présente le meilleur compromis entre couleur et aptitude au polissage.

Des exemples de compositions d'alliages conventionnels et de l'alliage selon l'invention sont mentionnés dans le Tableau 2. En particulier, le Tableau 2 rapporte des résultats de mesures sur l'échelle L*a*b* selon la modèle C.I.E. 1976 et le Yellowness Index (YI), ou indice de jaune, mesuré selon la norme ASTM D-1925 pour chacun de ces alliages, ainsi que des observations sur la qualité du polissage. Plus particulièrement, le tableau 2 rapporte des mesures colorimétriques et observations sur la qualité du polissage de quatre alliages d'or gris conventionnels (nos. 1 à 4) et sept exemples d'alliages d'or selon l'invention (nos. 5 à 11). Les compositions sont exprimées en % en poids. Par exemple, les mesures ont montré notamment que l'alliage comprenant en poids: au moins 75% d'or; entre 13% et 23% de Cr; entre 2% et 12% d'au moins un élément choisi parmi: Pd, Fe, Ru, Pt, Co, Ga, Ge, Mn, V, Ni, est caractérisé par un indice de jaune étant inférieur à 10. On obtient également un indice de jaune inférieur à 10 pour les autres alliages de l'invention. Ici, la coloration est dans la masse de l'alliage et ne peut être détériorée par l'usure en surface.

**Tableau 2**

| | **Compositions des alliages (% en poids)** | **L** | **a*** | **b*** | **YI** | **Aptitude au polissage et observations diverses** |
|---|---|---|---|---|---|---|
| 1 | Au75.0, Ni15.5, Cu4.0, Zn5.5 | 85 | 0.1 | 5.9 | 12.2 | Produit du marché, avec nickel |
| 2 | Au75.0, Pd12.0, Ag4.0, Cu9.0 | 80 | 2.8 | 8.2 | 20.6 | Produit du marché, pas assez blanc |
| 3 | Au75.0, Pd12.0, Ag4.0, Cu9.0 ; rhodié | 90 | 1.0 | 2.2 | 5.6 | Produit du marché, avec rhodiage |
| 4 | Au75.0, In25.0 | 85.7 | 0.13 | 2.58 | 5.9 | Bonne aptitude au polissage, très fragile |
| 5 | Au75.0, Cr20.0, Pd5.0 | 80.9 | 0.35 | 3.4 | 8.1 | Difficile à polir |
| 6 | Au75.0, Cr17.0, Pd8.0 | 81.8 | 0.56 | 3.7 | 8.9 | Aptitude au polissage dépendante de la coulée |
| 7 | Au75.0, Cr17.0, Ni8.0 | 81 | 0.25 | 3.8 | 8.9 | Aptitude au polissage dépendante de la coulée |
| 8 | Au75.0, Cr17.0, Pd5.0, Fe3.0 | 82.5 | 0.27 | 2.7 | 6.4 | Difficile à polir |
| 9 | Au75.0, Cr15.0, Pd7.0, Fe3.0 | 82 | 0.45 | 3.0 | 7.2 | Bonne aptitude au polissage |
| 10 | Au75.0, Cr15.0, Ni7.0, Fe3.0 | 80.7 | 0.30 | 4.2 | 9.8 | Bonne aptitude au polissage |
| 11 | Au75.0, Cr13.0, Pd7.0, Fe5.0 | 83.5 | 0.70 | 4.1 | 9.7 | Bonne aptitude au polissage |

Pour l'alliage comprenant en poids: au moins 75% Au, essentiellement 17% Cr, et essentiellement 8% Pd, une couleur L*a*b* est mesurée avec la composante L* d'environ 82, la composante a* d'environ 0.56 et la composante b* d'environ 3.7.

Pour l'alliage comprenant en poids: au moins: 75% Au, essentiellement 15%Cr, essentiellement 7%Pd, et essentiellement 3% Fe, une couleur L*a*b* est mesurée avec la composante L* d'environ 82, la composante a* d'environ 0.45 et la composante b* d'environ 3.0.

Parmi les alliages testés, les compositions AuCr17Pd8 (au moins 75% Au, essentiellement 17%Cr, et essentiellement 8%Pd) et AuCr15Pd7Fe3 (au moins 75% Au, essentiellement 15%Cr, essentiellement 7%Pd, et essentiellement 3% Fe) sont les plus intéressantes. La composition contenant du Fe (AuCr15Pd7Fe3) présente cependant les caractéristiques les plus prometteuses pour une application dans le domaine du luxe (bijouterie, horlogerie) car elle associe à la fois une couleur très blanche et une bonne aptitude au polissage.

Des résultats de tests de corrosion selon la norme dentaire (ISO 10271-2001) ont été effectués sur sept alliages pour évaluer le taux de libération (en µg/cm²x7d) des ions des éléments sensibles comme Ni et Cr (Tableau 3). Pour une application dentaire, la norme ISO 10271-2001 limite le taux de libération total à 200 µg/cm²x7d. D'après ces essais, les deux alliages AuCr17Pd8 et AuCr15Pd7Fe présentent une très bonne résistance à la corrosion.

**Tableau 3**

| **Alliage** | **µg/cm²x7d** |
|---|---|
| AuCr17Pd8 | 0.22 |
| AuCr15Pd7Fe3 | 0.44 |
| AuCr14Pd6Fe5 | 0.63 |
| AuNi25 | 6.08 |
| AuNi20Pd5 | 10.00 |
| AuNi20Fe5 | 468.08 |
| AuPd21Fe3Ge | 54.93 |

Le Tableau 4 donne un résumé de nos études dans les systèmes Au-Cr-X et Au-Cr-Pd-Fe ainsi que les caractéristiques des deux alliages préférés. Ici, X correspond à au moins un élément choisi parmi: Pd, Fe, Ru, Pt, Co, Ga, Ge, Mn, V, Ni.

**Tableau 4**

| **Système** | **Ternaire : Au-Cr-X** | **Quaternaire : Au-Cr-Pd-Fe** |
|---|---|---|
| Variations de compositions | 13-23wt%Cr, 2-12wt%X | 13-17wt%Cr, 5-10wt%Pd, 1-5wt%Fe |
| Compositions préférées | 15-20wt%Cr, 5-10wt%X | 13-16wt%Cr, 5-8wt%Pd, 1-5wt%Fe |

| **Meilleures compositions et leurs caractéristiques** | | |
|---|---|---|
| Composition, wt% | 75%Au, 17%Cr, 8%Pd | 75%Au, 15%Cr, 7%Pd, 3%Fe |
| Couleur, L*/a*/b*, YI | 82/0.56/3.7,8.9 | 83/0.45/3.0, 7.2 |
| Corrosion, µg/cm²x7d | 0.22 | 0.44 |
| Dureté, HV | 400HV | 270HV |
| Aptitude au polissage | oui | oui, bonne |

| **Applications envisageables** | | |
|---|---|---|
| Casting | | joaillerie |
| Semi- produits | | horlogerie, joaillerie |
| Procédés de fabrication de type additif (Selective Laser Melting, ...) | | horlogerie, joaillerie |

L'étude du système ternaire Au-Cr-Pd a permis d'élaborer des alliages 18 carats présentant une couleur blanche comparable à celle des ors rhodiés. La meilleure composition correspond à: au moins 75%Au, essentiellement 17%Cr et essentiellement 8%Pd.

Le système quaternaire Au-Cr-Pd-Fe a permis de réaliser des alliages 18cts avec des propriétés encore plus attractives en termes de couleur, aptitude au polissage, ductilité et prix. La meilleure composition correspond à: au moins: 75%Au, essentiellement 15%Cr, essentiellement 7%Pd et essentiellement 3%Fe.

Le Cr est introduit comme élément blanchissant principal. Le Pd et le Fe sont introduits afin d'améliorer la solubilité du chrome dans l'or, sans altérer la couleur blanche recherchée. Seule la combinaison des trois éléments d'alliage Cr, Pd et Fe a permis d'élaborer des compositions combinant une couleur proche des ors rhodiés et une aptitude au polissage permettant la réalisation de pièces de bijouterie, d'horlogerie, de joaillerie, ou d'instruments d'écriture.

## Revendications

1. Alliage d'or gris comprenant en poids: au moins 75% de Au; et entre 13% et 17% de Cr; **caractérisé en ce qu'**il comprend en outre entre 5% et 10% de Pd; et entre 1 % et 5% de Fe; de telle sorte que l'alliage soit **caractérisé par** un indice de jaune inférieur à 10.

2. L'alliage selon la revendication 1, dans lequel la composition du Cr est comprise entre 13% et 16%; la composition du Pd est comprise entre 5% et 8%; et la composition du Fe est comprise entre 1 % et 4%.

3. L'alliage selon la revendication 1 ou 2, comprenant en poids: au moins 75% Au, essentiellement 15% Cr, essentiellement 7% Pd, et essentiellement 3% Fe.

4. L'alliage selon l'une des revendications 1 ou 2, comprenant en poids: au moins 75% Au, essentiellement 17% Cr, et essentiellement 8% Pd.

5. L'alliage selon la revendication 4, **caractérisé par** une couleur L*a*b* ayant la composante L* d'environ 82, la composante a* d'environ 0.56 et la composante b* d'environ 3.7.

6. L'alliage selon la revendication 3, **caractérisé par** une couleur L*a*b* avec une composante L* d'environ 82, une composante a* d'environ 0.45 et une composante b* d'environ 3.0.

7. L'alliage selon l'une des revendications de 1 à 6, utilisé pour des applications en horlogerie, bijouterie, joaillerie, ou des instruments d'écriture.

8. Pièce d'horlogerie, de bijouterie, de joaillerie ou instruments d'écriture comportant au moins un composant réalisé avec l'alliage selon l'une des revendications de 1 à 6.

## Patentansprüche

1. Weissgoldlegierung mit: mindestens 75 Gew.% Au; und zwischen 13 Gew.% und 17 Gew.% an Cr; **dadurch gekennzeichnet, dass** sie zudem umfasst: zwischen 5% und 10% an Pd; und zwischen 1% und 5% an Fe; so dass die Legierung durch einen Gelb-Index von weniger als 10 gekennzeichnet ist.

2. Legierung gemäss Anspruch 1, worin die Zusammensetzung von Cr zwischen 13% und 16% liegt; die Zusammensetzung von Pd zwischen 5% und 8% liegt; und die Zusammensetzung von Fe zwischen 1 % und 4% liegt.

3. Legierung gemäss Anspruch 1 oder 2, mit: mindestens 75 Gew.% Au, im Wesentlichen 15 Gew.% Cr, im Wesentlichen 7 Gew.% Pd und im Wesentlichen 3 Gew.% Fe.

4. Legierung gemäss einem der Ansprüche 1 oder 2, mit: mindestens 75 Gew.% Au, im Wesentlichen 17 Gew.% Cr und im Wesentlichen 8 Gew.% Pd.

5. Legierung gemäss Anspruch 4, **gekennzeichnet durch** eine L*a*b* Farbe mit der Komponente L* von ungefähr 82, mit der Komponente a* von ungefähr 0.56 und mit der Komponente b* von ungefähr 3.7.

6. Legierung gemäss Anspruch 3, **gekennzeichnet durch** eine L*a*b* Farbe mit einer Komponente L* von ungefähr 82, mit einer Komponente a* von ungefähr 0.45 und mit einer Komponente b* von ungefähr 3.0.

7. Legierung gemäss einem der Ansprüche von 1 bis 6, zur Verwendung für Anwendungen in der Uhrmacherei, Bijouterie, für Juwelen oder Schreibinstrumente.

8. Zeitmessgerät, Schmuckstück, Juwelenartikel oder Schreibinstrument mit mindestens einer Komponente, welche mit der Legierung gemäss einem der Ansprüche von 1 bis 6 hergestellt wurde.

## Claims

1. Grey gold alloy comprising by weight: at least 75% Au; and between 13% and 17% of Cr; **characterized in that** it further comprises between 5% and 10% of Pd; and between 1 % and 5% of Fe; so that the alloy is **characterized by** a yellowness index of less than 10.

2. Alloy according to claim 1, wherein the composition of the Cr is comprised between 13% and 16%; the composition of the Pd is comprised between 5% and 8%; and the composition of the Fe is comprised between 1 % and 4%.

3. Alloy according to claim 1 or 2, comprising by weight: at least 75% Au, essentially 15% Cr, essentially 7% Pd and essentially 3% Fe.

4. Alloy according to one of the claims 1 or 2, comprising by weight: at least 75% Au, essentially 17% Cr and essentially 8% Pd.

5. Alloy according to claim 4, **characterized by** a colour L*a*b* having the component L* of approximately 82, the component a* of approximately 0.56 and the component b* of approximately 3.7.

6. Alloy according to claim 3, **characterized by** a colour L*a*b* having a component L* of approximately 82, a component a* of approximately 0.45 and a component b* of approximately 3.0.

7. Alloy according to one of the claims from 1 to 6, used for applications in watchmaking, jewellery and gems or writing implements.

8. Item of watchmaking, jewellery, gems or writing implements comprising at least one component made with the alloy according to one of the claims from 1 to 6.
